# EUROPÄISCHE PATENTSCHRIFT

(11) **EP 0 302 374 B1**
(45) Veröffentlichungstag und Bekanntmachung des Hinweises auf die Patenterteilung: **16.06.1993**
(21) Anmeldenummer: 88112108.1
(22) Anmeldetag: 27.07.1988
(51) Int. Cl.: B41M 5/26

(54) **Dispersionslösung, daraus hergestellte bistabile reversible Dispersionsschicht und deren Verwendung**
Dispersion, reversible bistable dispersion layer prepared therefrom and its use
Dispersion, couche de dispersion bistable réversible préparée à partir de celle-ci

(30) Priorität: 05.08.1987 DE 3725948
(43) Veröffentlichungstag der Anmeldung: 08.02.1989
(73) Patentinhaber: HOECHST AKTIENGESELLSCHAFT, 65926 Frankfurt am Main (DE)
(72) Erfinder: Schädlich, Günther, D-6200 Wiesbaden (DE); Moraw, Roland, Dr., D-6200 Wiesbaden (DE); Schädlich, Renate, D-6200 Wiesbaden (DE)

(56) Entgegenhaltungen:
- EP-A- 0 014 826
- DE-A- 2 030 652
- FR-A- 2 335 347
- US-A- 3 240 932
- US-A- 3 496 355
- RESEARCH DISCLOSURE. vol. 177, no. 102, Oktober 1972, HAVANT GB Seiten 26 - 27;Anonymous: "A Polymeric photorecording medium"

## Beschreibung

Die Erfindung betrifft Dispersionslösungen und Dispersionsschichten, im wesentlichen bestehend aus einem Polymer und einer niedermolekularen organischen Substanz, die als Einschlußverbindung wirkt.

Informationen aller Art einschließlich Daten, Bilder, Schriftzeichen und Muster können, wenn sie optisch sichtbar gespeichert werden sollen, auf transparenten Trägern aufgezeichnet werden. Diese Informationsträger bestehen zumeist aus einem transparenten Trägermaterial, auf dem eine Dispersionsschicht, enthaltend ein (Co)-Polymer und eine darin eingearbeitete Einschlußverbindung, aufgetragen ist. Sofern die Dispersionsschicht selbsttragend ist, kann auch gegebenenfalls auf eine Trägerschicht verzichtet werden.

Geeignete bistabile reversible Schichten sind aus der DE-A-2 907 352 bekannt. Dort werden in der Polymermatrix z.B. aus Polyester, einem Copolymer aus Vinylidenchlorid und Acrylnitril oder einem Copolymer aus Vinylchlorid und Vinylacetat niedermolekulare organische Substanzen wie Docosansäure oder Docosanol dispergiert. Beim Erwärmen auf eine charakteristische Temperatur T₂ und anschließendem Abkühlen auf Raumtemperatur nimmt die Schicht einen stabil trüben Charakter an, während beim Erwärmen auf eine charakteristische Temperatur T₁, wobei T₁ < T₂ ist, und anschließendem Abkühlen die Schicht stabil transparent wird. Die Umwandlung der transparenten Schicht in eine trübe und umgekehrt ist reversibel und kann sehr häufig ohne Beeinträchtigung wiederholt werden. Einmal gelöschte Aufzeichnungsmaterialien lassen sich daher erneut für Datenaufzeichnungen verwenden. Die für die Bilderzeugung benötigte Wärme kann auf beliebige Weise zugeführt werden, vorzugsweise mittels fein gebündelter Infrarot- oder Lichtstrahlung oder durch Kontaktwärme z.B. aus elektrischen Leiterbahnen. Je feiner die Strahlenbündelung ist und die Abmessungen der Leiterbahnen sind, desto schärfere Aufzeichnungen lassen sich erhalten. Mit Laserstrahlen erzielt man bei den in der DE-A-2 907 352 genannten Dispersionsschichten eine Auflösung von maximal einigen Mikrometern. Da bei den bekannten optischen Speicherplatten die Informationen aber in Flächenelementen von etwa 1 µm Durchmesser aufgezeichnet werden sollen, kommen Dispersionsschichten gemäß der DE-OS wegen ihres nicht genügend hohen Auflösungsvermögens nicht in Frage.

Es bestand daher die Aufgabe, eine Dispersionslösung bereitzustellen, die zu einer bistabilen reversiblen Dispersionsschicht verarbeitet werden kann, deren Auflösung in einem solchen Umfang verbessert ist, daß Aufzeichnungen von 1 µm und darunter möglich sind.

Gelöst wird die Aufgabe durch Bereitstellen einer Dispersionslösung enthaltend ein Polymer und eine niedermolekulare organische Substanz, die als Einschlußverbindung wirkt, dadurch gekennzeichnet, daß die Dispersionslösung auch ein Monomer und ggf. einen Initiator enthält.

Als Matrixmaterialien in der erfindungsgemäßen Dispersionslösung können thermoplastische oder duroplastische Kunststoffe, sowie natürliche und synthetische Harze eingesetzt werden. Darüber hinaus sollen sie mechanisch stabile Schichten ausbilden können und filmbildend sein. Geeignet sind Polyester, Polyamide, Polystyrol, Polyacrylate und Polymethacrylate sowie Silikonharze, vorzugsweise mit Molekulargewichten von 10.000 bis 20.000. Unter den Polyestern sind insbesondere die hochmolekularen, linearen und gesättigten Polyester geeignet. Besonders bevorzugt sind Polyvinylidenchlorid-Acrylnitril-Copolymere, Polyvinylchlorid, Vinylchlorid-Vinylacetat- und andere Vinylacetat-Copolymere und/oder Polyester. Die Polymere bzw. Copolymere sind in der DE-A-2 907 352 beschrieben.

Auch die für die erfindungsgemäßen Dispersionsschichten in Frage kommenden niedermolekularen organischen Substanzen, die als Einschlußverbindungen wirken, sind aus der DE-A-2 907 352 bekannt.

Zu nennen sind Alkanole, Alkandiole, Halogenalkanole oder -alkandiole, Alkylamine, Alkane, Alkene, Alkine, Halogenalkane, -alkene oder -alkine, gesättigte oder ungesättigte Mono- oder Dicarbonsäuren und deren Derivate, z.B. deren Ester und Amide, Arylcarbonsäuren und deren Derivate, Thioalkohole, Thiocarbonsäuren und deren Derivate oder Carbonsäureester von Thioalkoholen sowie Gemische derselben. Vorzugsweise bestehen die genannten Verbindungen aus 10 bis 60, insbesondere 10 bis 38 und besonders bevorzugt aus 10 bis 30 Kohlenstoffatomen, die eine geradkettige Kette bilden. Als Halogen kommt Chlor und Brom, insbesondere aber Chlor in Frage. Als Aryl wird eine Phenyl- bzw. eine substituierte Phenylgruppe bevorzugt.

Insbesondere besitzen diese Verbindungen wenigstens ein Heteroatom, z.B. Sauerstoff, Stickstoff, Schwefel und/oder Halogen. Besonders bevorzugt sind höhere Fettsäuren und deren Derivate. Zu nennen sind Docosansäure, Docosanol, Stearinsäure, Arachinsäure und Mellissinsäure.

Die Molekulargewichte der Einschlußverbindungen liegen im Bereich von 100 bis 700, vorzugsweise von 300 bis 500.

Das Gewichtsverhältnis von niedrigmolekularer organischer Substanz und Matrixmaterial liegt im Bereich von 1:3 bis 1:16, vorzugsweise von 1:6 bis 1:12.

Als Monomere können im allgemeinen Acrylate und Methacrylate von ein- und mehrwertigen, gerad- oder verzweigtkettigen Alkoholen verwendet werden. Bevorzugte Alkoholkomponenten bestehen aus 2 bis 10, vorzugsweise 4 bis 6 Kohlenstoffatomen und tragen insbesondere zwei jeweils endständige Hydroxylgruppen. Eine dritte Hydroxylgruppe kann zusätzlich, vorzugsweise nicht benachbart zu einer der endständigen Hydroxylgruppen, vorhanden sein. Beispielhaft werden 1,6-Hexandioldi(meth)acrylat, 1,4-Butandioldi(meth)acrylat und Trimethylolpropantri(meth)acrylat genannt.

Als Initiatoren kommen sowohl Radikalstarter wie auch thermische Starter infrage.

Von den Radikalstartern sind ®Irgacure 651 (Ph-CO-C(OCH₃)₂-Ph), Benzil, Benzoin, Methylether, Ethylanthrachinon sowie Benzophenon und deren Derivate geeignet.

Von den thermischen Startern wird beispielhaft Azoisobuttersäuredinitril genannt.

Die Initiatoren werden in Konzentrationen von 0,5 bis 5 Gew.-%, vorzugsweise von 1 bis 3 Gew.-%, bezogen auf das Gewicht der Lösung, eingesetzt.

Um die optischen Eigenschaften der Beschichtungslösungen und der daraus hergestellten Dispersionsschichten zu verbessern, z.B. durch Erhöhung der Lichtabsorption in bestimmten Wellenlängenbereichen hat es sich als vorteilhaft erwiesen, in die Beschichtungslösung Farbstoffe als UV- oder IR-Absorber einzuarbeiten. Infrage kommen alle temperatur- und lichtstabilen Farbstoffe. Neben Kupferphthalocyanin und dessen Derivate hat sich noch Ruß bewährt. Das blaue Kupferphthalocyanin kann beispielsweise zur Erhöhung der Absorption von rotem He/Ne-Laserlicht verwendet werden, während für eine eher breitbandige Absorption, vom ultravioletten bis in den infraroten Spektralbereich, Ruß von Vorteil ist. Die Absorptionsmittel sollen in der Beschichtungslösung möglichst löslich sein und werden vorwiegend in Gewichtteilen von 1 bis 15 Gew.-%, bezogen auf das Gewicht der Lösung, eingearbeitet.

Eine besondere Ausführungsform besteht darin, vor dem Auftragen der Beschichtungslösung den Schichtträger mit einer Absorptionsschicht aus einem für diese Schicht in Frage kommenden optischen Hilfsmittel, wie z.B. Kupferphthalocyanin oder Ruß zu beschichten, und auf diese Zwischenschicht die eigentliche Beschichtungslösung, jetzt aber vorzugsweise ohne ein darin enthaltenes Absorptionsmittel aufzutragen.

Die Beschichtungslösungen können auch noch ein Lösungsmittel bzw. Lösungsmittelgemisch enthalten, das mit allen übrigen Bestandteilen der Schicht verträglich sein sollte und darüber hinaus einen Siedepunkt besitzen muß, der es ermöglicht, daß das Lösungsmittel durch Abdampfen aus der Beschichtungslösung abgetrennt werden kann. Als Lösungsmittel kommen außer dem bevorzugten Tetrahydrofuran noch Trichlorethylen und Butylethylketon infrage. Vorzugsweise übernimmt aber das in der Beschichtungslösung enthaltene Monomere die Funktion des Lösungsmittels, wobei das Monomere mit bis zu 30 % seines Anteils an der Dispersionslösung mit dem Lösungsmittel verschnitten sein kann, ohne die Löslichkeit und die Vernetzung zu beeinträchtigen.

Die Herstellung der Beschichtungslösungen bzw. der aus diesen hergestellten bistabilen reversiblen Dispersionsschichten kann auf verschiedenen Wegen erfolgen.

Eine Methode besteht darin, das Polymer, die niedrigmolekulare organische Substanz sowie das Monomer und den Initiator und ggf. die Substanzen zur Verbesserung der optischen Eigenschaften zu vermischen, auf eine bestimmte Temperatur, die von dem gewählten Starter abhängig ist, zu bringen und damit den ggf. erwärmten Schichtträger zu beschichten. Hierdurch soll gewährleistet werden, daß die Einschlußverbindung möglichst lange gelöst bleibt und somit ein Ausfallen grobteiliger Teilchen vor dem Einsetzen der Vernetzungsreaktion vermieden wird. In diesem Fall übernimmt das in der Lösung vorhandene flüssige Monomer die Funktion des Lösungsmittels.

Sofern das Monomer nicht die Funktion des Lösungsmittels übernimmt, was allerdings nicht bevorzugt ist, werden die organische Substanz, das Polymer, das Monomer und der Initiator und ggf. die Substanzen zur Verbesserung der optischen Eigenschaften in einem Lösungsmittel, insbesondere Tetrahydrofuran gelöst und anschließend das Lösungsmittel unter Formgebung des Matrixmaterials verdampft. Die dabei gewählten Temperaturen entsprechen denen, die auch bei der ersten Methode angewendet werden, damit die einsetzende Vernetzungsreaktion das Ausfallen grober Teilchen der Einschlußverbindung verhindern kann.

Die dritte Methode besteht darin, die oben vorgestellten Beschichtungsbestandteile mit Ausnahme des Lösungsmittels zu schmelzen.

Bei Verwendung von Radikalstartern wird die Vernetzungsreaktion durch Einwirkung von UV-Licht ausgelöst. In diesem Fall spielt die gewählte Temperatur, entsprechend den oben beschriebenen drei Herstellungsmethoden der bistabilen reversiblen Dispersionsschicht, eine untergeordnete Rolle und kann von Raumtemperatur bis 70° C, vorzugsweise von 30 bis 50° C, reichen.

Dagegen ist ein Erhitzen der Lösung zur Auslösung der Vernetzungsreaktion bei Verwendung der thermischen Starter notwendig. Im allgemeinen liegen diese Temperaturen zwischen 30 und 80° C, vorzugsweise zwischen 40 bis 70° C.

Die Formgebung, d.h. die Überführung der Beschichtungsbestandteile in die bistabile reversible Dispersionsschicht kann mit allen bekannten Formgebungsverfahren erfolgen. Man kann die Bestandteile der Beschichtungslösung in einem Extruder mischen und anschließend über eine Breitschlitzdüse zu Folien oder Platten verformen. In diesem Falle handelt es sich um selbsttragende Dispersionsschichten.

Andererseits ist es aber auch möglich, die Beschichtungslösungen, die vorher auf eine notwendige Temperatur erhitzt wurden, auf einen ggf. erwärmten Schichtträger, wie einer Glasplatte oder einer Kunststoffolie, ggf. mit einer Reflexionsschicht, aufzutragen und dort auszupolymerisieren. Vorzugsweise wird die so aufgetragene Beschichtungslösung zu ihrem Schutz gegen Sauerstoff mit einer Deckfolie bzw. -schicht abgedeckt.

Die Dicke der Beschichtung kann beliebig variiert werden und liegt im allgemeinen zwischen etwa 10⁻⁶ m und einigen Millimetern. Bevorzugt werden Beschichtungsdicken im Bereich von 10⁻⁶ m und 10⁻⁴ m.

Analoges gilt für die Beschichtungsdicke der Absorptionsschicht, die aber auch bis zu 10⁻⁷ m dünn sein kann.

Die Aufzeichnungen können sowohl durch Wärme als auch durch Licht erfolgen, wobei sowohl ein Positivverfahren als auch ein Negativverfahren mögich ist.

Beim Positivverfahren wird die bistabile reversible Dispersionsschicht auf eine Temperatur T₁, der Löschtemperatur, gebracht und sodann auf Raumtemperatur abgekühlt. Anschließend können mit Hilfe z.B. eines Lasers durch regionales Erhitzen über eine Temperatur T₂, der Trübungstemperatur, opake Abbildungen auf der Schicht geschaffen werden. Nach Abkühlen auf Raumtemperaturen sind diese Abbildungen stabil, können aber wieder, durch Erhitzen über eine Temperatur T₁, infolge der Reversibilität der Schicht, zum Löschen gebracht werden.

Beim Negativverfahren wird umgekehrt mit einer stabilen opaken Schicht begonnen und durch regionales Erhitzen über eine Temperatur T₁ transparente Abbildungen geschaffen. In beiden Fällen lassen sich auch Grau- bzw. Halbtöne erzielen.

Beim Positivverformen werden Bildbereiche maximaler Trübung durch Erhitzen auf eine Temperatur zwischen Raumtemperatur und T₁, je nach gewählter Temperatur, sukzessive aufgehellt, d.h. zunehmend transparenter gestaltet.

Vollständig gelöscht wird, wenn man eine Temperatur zwischen T₁ und T₂ wählt.

Beim Negativverfahren können Halbtöne erzielt werden, wenn man die schon fertige Abbildung an den vollständig trüben Stellen Temperaturen zwischen Raumtemperatur und T₁ aussetzt.

In der DE-A-2 907 352 wird eine Beschichtungslösung, die ein Monomer und/oder Oligomer und/oder Vorpolymer des Matrixmaterials ohne Polymer mit einer darin eingearbeiteten organischen Substanz und einem Härter enthält, angegeben. Nach diesem Verfahren wurden Schichten nachgearbeitet, d.h. auspolymerisiert. Es zeigte sich, daß keine reproduzierbaren Schalttemperaturen T₁ und T₂ zu erzielen sind. Dies ist verständlich, da bei diesem Verfahren Polymere unbestimmter Molekulargewichtsverteilung und damit mit nicht reproduzierbarer Temperaturen entstehen. Die erfindungsgemäßen Beschichtungslösungen weisen dagegen konstante Ergebnisse hinsichtlich Löschungstemperatur und Trübungstemperatur auf.

Außerdem unterscheiden sich die erfindungsgemäßen Beschichtungslösungen von denen, die in der DE-A-29 07 352 beschrieben werden, in der überraschenden Eigenschaft, bei Verwendung bestimmter Monomere, wie den Methacrylaten, die Temperaturdifferenz zwischen T₁ und T₂ zu vergrößern. Durch Erhöhung der Temperatur T₁ (und damit der Vergrößerung der Differenz zwischen T₁ und T₂) wird die Gefahr einer unbeabsichtigten Löschung vermindert.

Die Unterschiede der erfindungsgemäßen Beschichtungslösungen zu denen in der DE-A-2 907 352 zeigen sich vor allem an der Größe der Teilchen der Einschlußverbindung im Polymer in der Aufzeichnungsschicht. Während die Schichten gemäß der DE-A-2 907 352 Teilchen mit einem mittleren Durchmesser von 0,3 µm bis zu 1,2 µm aufweisen, enthalten die erfindungsgemäßen Dispersionsschichten lediglich Teilchen mit einem maximalen Durchmesser von bis zu 0,2 µm.

Die feinere Struktur der erfindungsgemäßen, vernetzten Dispersionsschicht wurde anhand mikroskopischer Untersuchungen und mittels Streulichtmessungen festgestellt. Bei den Untersuchungen der transparent gestellten Dispersionsschichten im Lichtmikroskop (Vergrößerung 640 x) erkennt man in den unvernetzten Dispersionsschichten, gemäß der DE-A-2 907 352, die ausgefallenen Einschlußverbindungen, während bei den erfindungsgemäßen, vernetzten Dispersionsschichten keine Strukturen in der transparent gestellten Probe zu erkennen waren. Die Durchmesser der Einschlußverbindungen in den verschiedenen Schichten wurden daher mit dem Rasterelektronenmikroskop (REM) an Schichtquerschnitten bestimmt.

Streulichtmessungen liefern im allgemeinen genauere Ergebnisse. Bei diesen Messungen werden sowohl transparent wie auch trüb gestellte Proben einem senkrecht einstrahlenden, intensitätsschwachen He/Ne-Laserlicht ausgesetzt und die räumliche Verteilung des Streulichts (Vorwärts- und Rückwärtsstreuung) gemessen. Die Größe des Verhältnisses von Vorwärts- und Rückwärtsstreuung sowohl bei einer transparent gestellten wie auch bei einer trüben Probe ist ein Maß für die Größe ihrer inneren Strukturen. Je größer das jeweilige Verhältnis ist, umso größer sind die Strukturen, d.h. die Einschlußverbindungen. Die Verhältnisse der Dispersionsschichten gemäß der DE-A-2 907 352 sind wesentlich größer als die, die in der erfindungsgemäßen Phase ermittelt werden konnten.

Die folgenden Beispiele sollen die Erfindung erläutern, ohne aber auf diese einschränkend zu wirken.

### Beispiel 1

Es wurde eine Beschichtungslösung hergestellt aus
2 g eines Copolymers aus Vinylchlorid und Vinylacetat,
1 g Docosansäure und
0,5 g ®Irgacure 651 in
20 ml 1,6-Hexan-diol-diacrylat.

Die klare Lösung wurde mit einem Rakel auf eine auf 50° C vorgewärmte Glasplatte aufgetragen und zum Sauerstoffausschluß mit einer Polyesterfolie abgedeckt. Mit einer Quecksilberhochdrucklampe wurde das warme Schichtpaket bestrahlt. Im gehärteten Zustand wurde die Abdeckfolie abgezogen und die etwa 0,3 mm dicke Schicht von der Glasplatte abgehoben.

Die Schalttemperaturen der Schicht wurden nach Einbringen dieser Schicht in ein Wasserbad ermittelt. Es wurden Temperaturen T₁ von 71° C und T₂ von 81° C gemessen.

Die erfindungsgemäßen bistabilen, opaken Dispersionsschichten lassen eine größere Anzahl von Schreib-Lösch-Zyklen erwarten. Eine Schnellmethode zur Überprüfung der Anzahl dieser Zyklen besteht darin, die Probe abwechselnd in Wasserbäder der Temperaturen T₁ bzw. T₂ zu tauchen. An der vorliegenden Probe konnten über 200 Zyklen verifiziert werden.

Die Streulichtmessungen an der vorliegenden Schicht ergaben folgende Werte für das Verhältnis von Vorwärts- und Rückwärtsstreuung, jeweils einer transparent und einer trüb gestellten Probe:

| | |
|---|---|
| transparente Dispersionsschicht: | 2,3 |
| trübe Dispersionsschicht: | 1,5 |

Diese Streulichtintensitäten änderten sich auch nach den 200 Zyklen nicht.

Die Meßmethode wird in der Beschreibung näher erläutert.

### Beispiel 2

Es wurde eine Beschichtungslösung hergestellt aus
2 g eines Copolymers aus Vinylchlorid und Vinylacetat,
1 g Stearinsäure und
0,5 g ®Irgacure 651 in
20 ml 1,6-Hexan-diol-diacrylat.

Die Verarbeitung der Lösung erfolgte gemäß Beispiel 1; es wurden Schalttemperaturen von T₁ = 71° C und T₂ = 78° C erhalten.

Die Anzahl der ermittelten Schreib-Lösch-Zyklen, ebenso wie die Ergebnisse der Streulichtmessungen entsprechen denen aus Beispiel 1.

### Beispiel 3

Es wurde eine Beschichtungslösung hergestellt aus
2 g eines Copolymers aus Vinylchlorid und Vinylacetat,
1 g Stearinsäure und
0,5 g ®Irgacure 651 in
20 ml 1,6-Hexan-diol-diacrylat.

Die Verarbeitung der Lösung erfolgte gemäß Beispiel 2; es wurden Schalttemperaturen von T₁ = 71° C und T₂ = 78° C erhalten. Im Gegensatz zu Beispiel 2 wurde die Beschichtungslösung aber nicht direkt auf eine Polyesterfolie aufgebracht, sondern erst nachdem auf die Folie eine 0,5 µm dicke Schicht aus Kupferphthalocyanin aufgedampft worden war.

Ein Teil dieser Schicht wurde durch Erwärmen auf T₁ = 71° C transparent gestellt und paralleles He/Ne-Laserlicht (Optik: numerische Apertur 0,5) auf den Grenzbereich Kupferphthalocyanin/Aufzeichnungsschicht abgebildet, um Trübungspunkte zu erzeugen. Durch Steuerung der Belichtungszeit mit einem Modulator konnte mehrfach mit abgestufter Lichtintensität belichtet werden.

Nach jedem Belichtungsvorgang wurde die Probe mit einem Mikrometerschlitten um einige µm versetzt. Der letzte, bei mikroskopischer Betrachtung mit grünem Licht (Vergrößerung: 640 x) sicher erkennbare Punkt war 500 ns lang mit einer Laserintensität von 5 000 µm W bei 632 nm belichtet worden.

Der andere Teil dieser Schicht wurde durch Erwärmen auf T₂ = 78° C trübe gestellt. Entsprechend den oben beschriebenen Verfahren wurden mit abgestufter Lichtintensität diesmal helle Punkte einbelichtet. Der kleinste sicher erkennbare helle Punkt benötigt nur etwa 80 % der Lichtenergie, die zum Aufzeichnen eines vergleichbaren trüben Punktes aufgewendet werden mußte.

### Beispiel 4 (Vergleichsbeispiel gemäß DE-A-2 907 352)

Es wurde eine Beschichtungslösung hergestellt aus
6 g eines Copolymers aus Vinylchlorid und Vinylacetat,
1 g Docosansäure,
0,7 g Kupferphthalocyanin,
1 Tropfen einer 16%igen ®Fluarad-Lösung.

Die klare Lösung wurde auf eine Polyesterfolie mittels einer Schleuder aufgetragen und die so beschichtete Folie 5 min bei 140° C getrocknet.

Durch Eintauchen der beschichteten Folie in temperierte Wasserbäder wurde die Temperatur T₁ zur Transparentstellung zu 71° C und die Temperatur T₂ zur Trübstellung zu 80° C ermittelt.

Die Streulichtmessungen an der vorliegenden Schicht ergaben folgende Werte für das Verhältnis von Vorwärts- und Rückwärtsstreuung, jeweils einer transparent und einer trüb gestellten Probe:

| | |
|---|---|
| transparente Dispersionsschicht: | 3,8 |
| trübe Dispersionsschicht: | 2,9 |

Entsprechend den im Beispiel 3 beschriebenen Verfahren wurde ein Teil der Schicht durch Erwärmen auf T₁ = 71° C transparent gestellt und mit parallelem He/Ne-Licht abgestufter Intensität eingestrahlt. Im Gegensatz zu Beispiel 3, bei dem schon nach 500 ns ein Punkt im Mikroskop (Vergrößerung: 640 x) zu erkennen war, mußten in der vorliegenden Schicht bis zur Signalerkennung 25 µs eingestrahlt werden. Es mußte so lange belichtet werden, um den Aufzeichnungspunkt im Rauschen der Aufzeichnungsschicht zu erkennen.

### Beispiel 5

Es wurde eine Beschichtungslösung hergestellt aus
2 g eines Copolymers aus Vinylchlorid und Vinylacetat,
1 g Stearinsäure und
0,5 g ®Irgacure 651 in
20 ml 1,6-Hexan-diol-diacrylat.

Die Verarbeitung erfolgte gemäß Beispiel 3; es wurden Schalttemperaturen von T₁ = 71° C und T₂ = 78° C erhalten. Im Gegensatz zu Beispiel 3 wurde die Lösung allerdings nicht auf eine mit einer 0,5 µm dicken Kupferphthalocyanin-Schicht beschichteten Polyesterfolie aufgebracht, sondern auf eine Glasplatte, die berußt war. Die Ergebnisse, die bei den Untersuchungen erhalten werden konnten, entsprachen denen, die auch in Beispiel 3 ermittelt wurden.

### Beispiel 6

Es wurde eine Beschichtungslösung hergestellt aus
2 g eine Copolymers aus Vinylchlorid und Vinylacetat,
1 g Stearinsäure und
0,5 g ^{R}Irgacure 651 in
20 ml 1,6-Hexan-diol-dimethacrylat.

Die klare Lösung wurde mit einem Rakel auf eine auf 50° C vorgewärmte Glasplatte aufgetragen und mit einer Polyesterfolie abgedeckt. Mit einer Quecksilberhochdrucklampe wurde das warme Schichtpaket bestrahlt. Nach dem Durchhärten der Schicht wurde die Abdeckfolie abgezogen und daraufhin auch die etwa 0,3 µm dicke Schicht von der Glasplatte abgehoben.

Mittels unterschiedlich temperierter Wasserbäder bzw. mit einer Kofler-Bank konnten die Schalttemperaturen ermittelt werden; die Temperatur zur Transparentstellung T₁ betrug 110° C, die der Trübstellung T₂ 78° C. In diesem Beispiel liegt daher T₁ über T₂ und ermöglicht eine besonders große Temperaturdifferenz, was eine hohe Schaltsicherheit zur Folge hat.

Die Streulichtmessungen an der vorliegenden Schicht ergaben folgende Werte für das Verhältnis von Vorwärts- und Rückwärtsstreuung, jeweils einer transparent und einer trüb gestellten Probe:

| | |
|---|---|
| transparente Dispersionsschicht: | 1,6 |
| trübe Dispersionsschicht: | 1,5 |

## Patentansprüche

1. Dispersionslösung zur Herstellung von bistabilen reversiblen Dispersionsschichten, enthaltend ein Polymer und eine niedermolekulare organische Substanz, die als Einschlußverbindung wirkt, dadurch gekennzeichnet, daß die Dispersionslösung auch ein Monomer und ggf. einen Initiator enthält.

2. Dispersionslösung nach Anspruch 1, dadurch gekennzeichnet, daß sie als Monomere Acrylate oder Methacrylate von ein- und mehrwertigen, gerad- oder verzweigtkettigen Alkoholen enthält.

3. Dispersionslösung nach Anspruch 1 oder 2, dadurch gekennzeichnet, daß sie als Initiatoren Radikalstarter enthält.

4. Dispersionslösung nach Anspruch 1 oder 2, dadurch gekennzeichnet, daß sie als Initiatoren thermische Starter enthält.

5. Bistabile reversible Dispersionsschicht enthaltend eine Polymermatrix und eine niedermolekulare organische Substanz, die als Einschlußverbindung wirkt, dadurch gekennzeichnet, daß die Schicht das Vernetzungsprodukt eines zusätzlichen Monomeren enthält.

6. Bistabile reversible Dispersionsschicht nach Anspruch 5, dadurch gekennzeichnet, daß die Einschlußverbindung eine mittlere Teilchengröße (Durchmesser) von kleiner gleich 0,2 µm aufweist.

7. Bistabile reversible Dispersionsschicht nach Anspruch 5 oder 6, dadurch gekennzeichnet, daß die Dispersionsschicht auf einen transparenten Träger aufgebracht ist und ggf. eine Deckschicht trägt.

8. Bistabile reversible Dispersionsschicht nach Anspruch 7, dadurch gekennzeichnet, daß zwischen der Dispersionsschicht und der transparenten Trägerschicht eine Absorptionsschicht eingebettet ist.

9. Verfahren zur Herstellung einer bistabilen reversiblen Dispersionsschicht nach einem oder mehreren der Ansprüche 5 bis 8, dadurch gekennzeichnet, daß eine Dispersionslösung gemäß den Ansprüchen 1 bis 4 auf einen Träger aufgebracht wird, die Schicht vernetzt und ggf. getrocknet wird sowie ggf. eine Deckfolie aufgebracht wird.

10. Verfahren zur Herstellung einer bistabilen reversiblen Dispersionsschicht nach Anspruch 9, dadurch gekennzeichnet, daß die Schicht mit UV-Licht bestrahlt wird.

11. Verfahren zur Herstellung einer bistabilen reversiblen Dispersionsschicht nach Anspruch 9, dadurch gekennzeichnet, daß die Vernetzung bei einer Temperatur über der Raumtemperatur erfolgt.

## Claims

1. A dispersion solution for the production of bistable reversible dispersion coatings, containing a polymer and a low-molecular-weight organic substance which acts as an inclusion compound, characterized in that the dispersion solution also contains a monomer and, if appropriate, an initiator.

2. A dispersion solution as claimed in claim 1, characterized in that the monomer present is an acrylate or methacrylate of a monohydric or polyhydric, straight-chain or branched alcohol.

3. A dispersion solution as claimed in claim 1 or 2, characterized in that the initiator present is a free-radical initiator.

4. A dispersion solution as claimed in claim 1 or 2, characterized in that the initiator present is a thermal initiator.

5. A bistable reversible dispersion coating containing a polymer matrix and a low-molecular-weight organic substance which acts as an inclusion compound, characterized in that the coating contains the crosslinking product of an additional monomer.

6. A bistable reversible dispersion coating as claimed in claim 5, characterized in that the inclusion compound has a mean particle size (diameter) of less than or equal to 0.2 µm.

7. A bistable reversible dispersion coating as claimed in claim 5 or 6, characterized in that the dispersion coating is applied to a transparent support and optionally carries a covering coating.

8. A bistable reversible dispersion coating as claimed in claim 7, characterized in that an absorption coating is embedded between the dispersion coating and the transparent support.

9. A process for the production of a bistable reversible dispersion coating as claimed in one or more of claims 5 to 8, characterized in that a dispersion solution as claimed in claims 1 to 4 is applied to a support, the coating is crosslinked and, if necessary, dried, and a covering film is applied, if desired.

10. A process for the production of a bistable reversible dispersion coating as claimed in claim 9, characterized in that the coating is irradiated with UV light.

11. A process for the production of a bistable reversible dispersion coating as claimed in claim 9, characterized in that the crosslinking is carried out at a temperature above room temperature.

## Revendications

1. Solution de dispersion, pour la production de couches de dispersion bistables réversibles, contenant un polymère et une substance organique à faible masse moléculaire qui joue le rôle de composé d'inclusion, caractérisée en ce que la solution de dispersion contient également un monomère et éventuellement un initiateur.

2. Solution de dispersion selon la revendication 1, caractérisée en ce qu'elle contient, en tant que monomère, des acrylates ou méthacrylates d'alcools mono- et polyhydroxylés, à chaînes droites ou ramifiées.

3. Solution de dispersion selon la revendication 1 ou 2, caractérisée en ce qu'elle contient, en tant qu'initiateurs, des initiateurs de radicaux libres.

4. Solution de dispersion selon la revendication 1 ou 2, caractérisée en ce qu'elle contient, en tant qu'initiateurs, des initiateurs thermiques.

5. Couche de dispersion bistable réversible contenant une matrice polymère et une substance organique à faible masse moléculaire, qui joue le rôle de composé d'inclusion, caractérisée en ce que la couche contient le produit de réticulation d'un monomère supplémentaire.

6. Couche de dispersion bistable réversible selon la revendication 5, caractérisée en ce que le composé d'inclusion présente une taille moyenne (diamètre) de particules inférieure ou égale à 0,2 µm.

7. Couche de dispersion bistable réversible selon la revendication 5 ou 6, caractérisée en ce que la couche de dispersion est appliquée sur un support transparent et porte éventuellement une couche de recouvrement.

8. Couche de dispersion bistable réversible selon la revendication 7, caractérisée en ce qu'une couche d'absorption est intercalée entre la couche de dispersion et la couche de support transparente.

9. Procédé pour la production d'une couche de dispersion bistable réversible selon une ou plusieurs des revendications 5 à 8, caractérisé en ce qu'une solution de dispersion selon les revendications 1 à 4 est appliquée sur un support, la couche est réticulée et éventuellement séchée, et on applique éventuellement une pellicule de recouvrement.

10. Procédé pour la production d'une couche de dispersion bistable réversible selon la revendication 9, caractérisé en ce que la couche est irradiée avec de la lumière UV.

11. Procédé pour la production d'une couche de dispersion bistable réversible selon la revendication 9, caractérisé en ce que la réticulation s'effectue à une température supérieure à la température ambiante.
